# EUROPÄISCHE PATENTSCHRIFT

(11) **EP 0 890 633 B1**
(45) Veröffentlichungstag und Bekanntmachung des Hinweises auf die Patenterteilung: **17.03.2004**
(21) Anmeldenummer: 98111799.7
(22) Anmeldetag: 26.06.1998
(51) Int. Cl.: C10L 1/22, C10L 1/18

(54) **Verwendung von Copolymeren aus Ethylen und ungesättigten Carbonsäureestern in Mitteldestillaten zur Verbesserung der Kaltfliesseigenschaften**
Use of copolymers of ethylene and unsaturated carboxylic esters in middle distillates to improve cold flow properties
Utilisation de copolymères d'éthylène et d'esters carboxyliques insaturés dans des distillats moyens pour l'amélioration des propriétés d'écoulement à froid

(30) Priorität: 08.07.1997 DE 19729055
(43) Veröffentlichungstag der Anmeldung: 13.01.1999
(73) Patentinhaber: Clariant GmbH, 65929 Frankfurt am Main (DE)
(72) Erfinder: Krull, Matthias, Dr., 46147 Oberhausen (DE); Reimann, Werner, Dr., 65929 Frankfurt (DE); Kupetz, Markus, 46539 Dinslaken (DE); Nagel, Waltraud, 46147 Oberhausen (DE); Wildfang, Raimund, 46147 Oberhausen (DE)

(56) Entgegenhaltungen:
- EP-A- 0 301 837
- EP-A- 0 360 419
- EP-A- 0 463 518
- EP-A- 0 493 769
- EP-A- 0 741 181
- WO-A-94/00537
- WO-A-95/23200
- WO-A-96/17905
- WO-A-98/20056
- DE-A- 19 700 159
- FR-A- 2 114 718
- GB-A- 1 165 084
- US-A- 3 792 983

## Beschreibung

Die vorliegende Erfindung betrifft Brennstofföle, die Mitteldestillate und Copolymere aus Ethylen und Estern ungesättigter Carbonsäuren enthalten, und die ein verbessertes Kaltfließverhalten zeigen.

Rohöle und durch Destillation von Rohölen gewonnene Mitteldestillate wie Gasöl, Dieselöl oder Heizöl, enthalten je nach Herkunft der Rohöle unterschiedliche Mengen an n-Paraffinen, die bei Emiedrigung der Temperatur als plättchenförmige Kristalle auskristallisieren und teilweise unter Einschluß von Öl agglomerieren. Dadurch kommt es zu einer Verschlechterung der Fließeigenschaften dieser Öle bzw. Destillate, wodurch beispielsweise bei Gewinnung, Transport, Lagerung und/oder Einsatz der Mineralöle und Mineralöldestillate Störungen auftreten können. Bei Mineralölen kann dieses Kristallisationsphänomen beim Transport durch Rohrleitungen vor allem im Winter zu Ablagerungen an den Rohrwänden, in Einzelfällen, z.B. bei Stillstand einer Pipeline, sogar zu deren völliger Verstopfung führen. Auch bei der Lagerung und Weiterverarbeitung der Mineralöle kann die Ausfällung von Paraffinen Schwierigkeiten verursachen. So kann es im Winter unter Umständen erforderlich sein, die Mineralöle in beheizten Tanks zu lagem. Bei Mineralöldestillaten können als Folge der Kristallisation Verstopfung der Filter in Dieselmotoren und Feuerungsanlagen auftreten, wodurch eine sichere Dosierung der Brennstoffe verhindert wird und gegebenenfalls eine völlige Unterbrechung der Kraftstoff- bzw. Heizmittelzufuhr eintritt.

Neben den klassischen Methoden zur Beseitigung der auskristallisierten Paraffine (thermisch, mechanisch oder mit Lösungsmitteln), die sich lediglich auf die Entfernung der bereits gebildeten Ausfällungen beziehen, wurden in den letzten Jahren chemische Additive (sogenannten Fließverbesserer oder Paraffin-Inhibitoren) entwickelt, die durch physikalisches Zusammenwirken mit den ausfallenden Paraffinkristallen dazu führen, daß deren Form, Größe und Adhäsionseigenschaften modifiziert werden. Die Additive wirken dabei als zusätzliche Kristallkeime und kristallisieren teilweise mit den Paraffinen aus, wodurch eine größere Anzahl von kleineren Paraffinkristallen mit veränderter Kristallform resultiert. Ein Teil der Wirkung der Additive wird auch durch eine Dispergierung der Paraffinkristalle erklärt. Die modifizierten Paraffinkristalle neigen weniger zur Agglomeration, so daß sich die mit diesen Additiven versetzten Öle noch bei Temperaturen pumpen bzw. verarbeiten lassen, die oft mehr als 20°C tiefer liegen als bei nichtadditivierten Ölen.

Das Fließ- und Kälteverhalten von Mineralölen und Mineralöldestillaten wird durch Angabe des Pour-Points (bestimmt nach ISO 3016) und des Cold-Filter-Plugging-Points (CFPP; bestimmt nach EN 116) beschrieben. Beide Kenngrößen werden in °C gemessen.

Typische Fließverbesserer für Rohöle und Mitteldestillate sind Copolymerisate des Ethylens mit Carbonsäureestem des Vinylalkohols. So setzt man nach der DE-A-11 47 799 Erdöldestillat-Treib- bzw. -Brennstoffen mit einem Siedepunkt zwischen etwa 120 und 400°C öllösliche Mischpolymerisate aus Ethylen und Vinylacetat mit einem Molekulargewicht zwischen etwa 1.000 und 3.000 zu. Bevorzugt werden Mischpolymerisate, die etwa 60 bis 99 Gew.-% Ethylen und etwa 1 bis 40 Gew.-% Vinylacetat enthalten. Sie sind besonders wirksam, wenn sie durch radikalische Polymerisation in einem inerten Lösungsmittel bei Temperaturen von etwa 70 bis 130°C und Drücken von 35 bis 2.100 atü hergestellt wurden (DE-A-1914 756).

Andere als Fließverbesserer eingesetzte Polymerisate enthalten neben Ethylen und Vinylacetat z.B. Hexen-1 (vgl. EP-A-0184 083), Diisobutylen (vgl. EP-A-0 203 554) oder ein Isoolefin der Formel wobei R und R' gleich oder verschieden sind und Wasserstoff oder C₁-C₄-Alkylreste bedeuten (EP-A-0 099 646). Auch Mischpolymerisate aus Ethylen, Alkencarbonsäureester und/oder Vinylester und Vinylketon werden als Stockpunktemiedriger und zur Verbesserung des Fließverhaltens von Rohölen und Mitteldestillaten der Rohöle verwendet (EP-A-0 111 888).

Daneben werden auch Copolymere auf der Basis von α,β-ungesättigten Verbindungen und Maleinsäureanhydrid als Fließverbesserer verwendet.

DE-196 45 603 beschreibt Copolymere aus 60 bis 99 mol -% von Ethylen abgeleiteten Struktureinheiten und 1 bis 40 mol-% aus Struktureinheiten, die sich von der Maleinsäure, ihrem Anhydrid oder dessen Imiden ableiten.

DE-1 162 630 offenbart Copolymerisate aus Ethylen und Vinylestem von geradkettigen Fettsäuren mit 4 bis 18 Kohlenstoffatomen als stockpunktemiedrigendes Additiv für Destillatbrennstoffe mittlerer Siedelage wie Hiezöl oder Dieselöl.

EP-A-0 217 602 offenbart Ethylen-Copolymere mit C₁- bis C₁₈-Alkylresten tragenden Vinylestem als Fließverbesserer für Mineralöldestillate mit Siedebereichen (90 - 20) % von unter 100°C.

EP-A-0 493 769 offenbart Terpolymere, die aus Ethylen, Vinylacetat und Neononan- bzw. Neodecansäurevinylester hergestellt werden, sowie ihre Verwendung als Additive für Mineratöldestillate.

EP-A-0 746 598 offenbart Copolymerisate von Ethylen und Di-Alkylfumaraten in Mischung mit Mineralölen, die einen Cloud Point von unterhalb -10°C aufweisen.

Die Wirksamkeit der bekannten Zusatzstoffe zur Verbesserung der Eigenschaften von Mineralölfraktionen ist u.a. abhängig von der Herkunft des Mineralöls, aus dem sie gewonnen wurden und damit insbesondere von dessen Zusammensetzung. Additive, die zur Einstellung bestimmter Eigenschaftswerte von Fraktionen eines Rohöls hervorragend geeignet sind, können daher bei Destillaten von Rohölen anderen Ursprungs zu völlig unbefriedigenden Ergebnissen führen.

Im Zuge des gestiegenen Umweltbewußtseins werden neuerdings Kraftstoffe hergestellt, die bei ihrer Verbrennung geringere Umweltbelastungen verursachen. Entsprechende Dieselkraftstoffe zeichnen sich durch einen sehr geringen Schwefelgehalt von weniger als 500 ppm und insbesondere weniger als 100 ppm, einen niedrigen Aromatengehalt und eine niedrige Dichte von weniger als 0,86, insbesondere weniger als 0,84 g/ml aus. Sie lassen sich mit herkömmlichen Fließverbesserem nicht oder nur ungenügend additivieren. Probleme bereiten dabei vor allem die für den Einsatz unter arktischen Bedingungen hergestellten Winterqualitäten von Dieselkraftstoffen mit ihren extremen Kätteeigenschaften, wie z.B. einem Cloud Point kleiner -8°C und insbesondere kleiner -15°C, sehr engen Destillationsschnitten mit Siedebereichen von 20 bis 90 Vol.-% kleiner 120°C, insbesondere kleiner 100°C und teilweise auch kleiner 80°C, und einem Destillationsvolumen von 95 Vol-% bei Temperaturen unter 360°C, insbesondere unter 350°C und speziell unter 330°C. Die Kälteeigenschaften solcher Destillate können derzeit nur über die Zugabe von leichter siedenden, paraffinarmen Komponenten, wie z.B. Kerosin, zufriedenstellend verbessert werden.

Problematisch für das Ansprechverhalten von Fließverbesserem an diesen Ölen ist die durch enge Destillationsschnitte und niedrige Siedeenden verursachte Zusammensetzung: Diese Öle haben eine Paraffinverteilung mit Maximum bei etwa C₁₂ bis C₁₄ und enthalten nur unwesentliche Mengen der aus herkömmlichen Qualitäten auskristallisierenden n-Paraffine mit Kohlenwasserstoffketten länger als C₁₈. Die Cloud-Points und CFPP-Werte liegen speziell bei den Winterqualitäten so niedrig, daß herkömmliche Fließverbesserer nicht ansprechen und die Kätteeigenschaften durch Verdünnen mit Kerosin eingestellt werden müssen.

Es bestand daher die Aufgabe, neue Brennstofföle mit einer gegenüber dem Stand der Technik verbesserten Fließfähigkeit in der Kälte zu entwickeln.

Überraschenderweise wurde gefunden, daß Hauptkettenpolymere aus Ethylen, die Seitenketten mit mehr als 5 Kohlenstoffatomen tragen, geeignet sind, den CFPP auch in den oben beschriebenen Mitteldestillaten abzusenken. Ethylen/Vinylacetat-Copolymere mit entsprechenden Comonomergehalten sind dagegen in Kohlenwasserstoffen praktisch unlöslich.

Gegenstand der Erfindung sind Brennstofföle, bestehend aus
A) einem Mineralöl mit einem Schwefelgehalt von weniger als 100 ppm, einem Cloud Point von weniger als -8°C, einem Siedebereich (90-20 %) von weniger als 120°C und einer Differenz zwischen cold filter plugging point (CFPP) und pour point (PP) von weniger als 10°C, und
B) einem Copolymer, enthaltend 85 bis 97 mol-% bivalente Struktureinheiten der Formel
B1)

   -CH₂-CH₂- (1)

   und 3 bis 15 mol-% einer oder mehrerer der bivalenten Struktureinheiten B2)
B2)

   -CH₂-CR¹R²- (2)
worin R¹ Wasserstoff oder Methyl und R² COOR³, OR³ oder OCOR³ bedeuten, wobei R³ für einen Alkylrest mit mindestens 8 und höchstens 24 Kohlenstoffatomen steht, und bis zu 3 mol-% vom Vinylacetat abgeleitete Struktureinheiten oder bis zu 5 mol-% von weiteren Comonomeren abgeleitete Struktureinheiten.

Der Cloud Point der unter A) genannten Mineralöle liegt vorzugsweise unter -15°C. Die Siedebereiche (90-20 %) der Destillationsschnitte betragen vorzugsweise weniger als 100°C, insbesondere weniger als 80°C. Bevorzugt ist die Verwendung von Mineralölen mit einem 95 %-Destillationspunkt von unter 360°C, insbesondere unter 350°C, speziell unter 330°C.

Vorzugsweise bedeutet R¹ Wasserstoff. R³ steht vorzugsweise für einen linearen oder verzweigten C₈-C₁₈-Alkylrest. In einer weiteren, besonders bevorzugten Ausführungsform der Erfindung bedeutet R einen Neoalkylrest mit 7 bis 11 Kohlenstoffatomen, insbesondere einen Neoalkylrest mit 8, 9 oder 10 Kohlenstoffatomen. Die Neoalkylsäuren, von denen sich die oben genannten Neoalkylreste ableiten lassen, werden durch die Formel (3) beschrieben: R' und R" sind lineare Alkylreste mit zusammen vorzugsweise 5 bis 9, insbesondere 6, 7 oder 8 Kohlenstoffatomen. Der zur Copolymerisation verwendete Vinylester hat demzufolge die Formel (4):

Weitere geeignete Comonomere sind solche, die sich von der Acrylsäure ableiten lassen:

Bevorzugte Reste R³ sind beispielsweise Butyl, tert.-Butyl, Pentyl, neo-Pentyl, Octyl, 2-Ethylhexyl, Decyl, Dodecyl, Tetradecyl, Hexadecyl, Octadecyl und Behenyl.

Die erfindungsgemäßen Brennstoffölzusammensetzungen enthalten vorzugsweise Copolymere, in denen die Comonomere B1) mit 90 bis 96 mol-% und die Comonomere B2) mit 4 bis 10 mol-% enthalten sind.

Die unter B) genannten Copolymere sind durch die üblichen Copolymerisationsverfahren wie beispielsweise Suspensionspolymerisation, Lösungsmittelpolymerisation, Gasphasenpolymerisation oder Hochdruckmasse-polymerisation herstellbar. Bevorzugt ist dabei die Hochdruckmassepolymerisation bei Drucken von vorzugsweise 50 bis 400, insbesondere 100 bis 300 MPa und Temperaturen von vorzugsweise 50 bis 300, insbesondere 100 bis 250°C. Die Reaktion der Monomeren wird durch Radikale bildende Initiatoren (Radikalkettenstarter) eingeleitet. Zu dieser Substanzklasse gehören z.B. Sauerstoff, Hydroperoxide, Peroxide und Azoverbindungen wie Cumolhydroperoxid, t-Butylhydroperoxid, Dilauroylperoxid, Dibenzoylperoxid, Bis(2-ethylhexyl)peroxidcarbonat, t-Butylperpivalat, t-Butylpermaleinat, t-Butylperbenzoat, Dicumylperoxid, t-Butylcumylperoxid, Di-(t-butyl)peroxid, 2,2'-Azo-bis(2-methylpropanonitril), 2,2'-Azo-bis(2-methylbutyronitril). Die Initiatoren werden einzeln oder als Gemisch aus zwei oder mehr Substanzen in Mengen von 0,001 bis 20 Gew.-%, vorzugsweise 0,01 bis 10 Gew.-%, bezogen auf das Monomerengemisch, eingesetzt.

Vorzugsweise haben die unter B) genannten Copolymere Schmelzviskositäten bei 140°C von 20 bis 10.000 mPas, insbesondere von 30 bis 5000 mPas, speziell von 50 bis 2000 mPas. Die gewünschte Schmelzviskosität dieser Copolymerisate wird bei gegebener Zusammensetzung des Monomerengemisches durch Variation der Reaktionsparameter Druck und Temperatur und gegebenenfalls durch Zusatz von Moderatoren eingestellt. Als Moderatoren haben sich Wasserstoff, gesättigte oder ungesättigte Kohlenwasserstoff, z.B. Propan, Aldehyde, z.B. Propionaldehyd, n-Butyraldehyd oder Isobutyraldehyd, Ketone, z.B. Aceton, Methylethylketon, Methylisobutylketon, Cyclohexanon oder Alkohole, z.B. Butanol, bewährt. In Abhängigkeit von der angestrebten Viskosität werden die Moderatoren in Mengen bis zu 20 Gew.-%, vorzugsweise 0,05 bis 10 Gew.-%, bezogen auf das Monomerengemisch, angewandt.

Die unter B) genannten Copolymere können bis zu 3 mol-% Vinylacetat oder bis zu 5 mol-% weiterer Comonomere enthalten. Solche Comonomere können beispielsweise Vinylester, Vinylether, Acrylsäurealkylester, Methacrylsäurealkylester oder höhere Olefine mit mindestens 5 Kohlenstoffatomen sein. Bevorzugt als höhere Olefine sind Hexen, 4-Methylpenten, Octen oder Diisobutylen.

Um die unter B) genannten Copolymerisate zu erhalten verwendet man Monomerengemische, die außer Ethylen und gegebenenfalls einem Moderator 1 bis 50 Gew.-%, vorzugsweise 3 bis 40 Gew.-% Comonomer enthalten. Mit der von der Zusammensetzung des Copolymerisats abweichenden Zusammensetzung des Monomerengemisches trägt man der unterschiedlichen Polymerisationsgeschwindigkeit der Monomeren Rechnung. Die Polymerisate fallen als farblose Schmelzen an, die bei Raumtemperatur zu wachsartigen Feststoffen erstarren.

Die Hochdruckmassepolymerisation wird in bekannten Hochdruckreaktoren, z.B. Autoklaven oder Rohrreaktoren, diskontinuierlich oder kontinuierlich durchgeführt, besonders bewährt haben sich Rohrreaktoren. Lösungsmittel wie aliphatische und/oder aromatische Kohlenwasserstoffe oder Kohlenwasserstoffgemische, Benzol oder Toluol, können im Reaktionsgemisch enthalten sein. Bevorzugt ist die lösungsmittelfreie Arbeitsweise. In einer bevorzugten Ausführungsform der Polymerisation wird das Gemisch aus den Monomeren, dem Initiator und, sofem eingesetzt, dem Moderator, einem Rohrreaktor über den Reaktoreingang sowie über einen oder mehrere Seitenäste zugeführt. Hierbei können die Monomerenströme unterschiedlich zusammengesetzt sein (EP-A-0 271 738).

Die unter B) genannten Copolymerisate werden den unter A) genannten Mineralölen oder Mineralöldestillaten in Form von Lösungen oder Dispersionen zugesetzt. Diese Lösungen oder Dispersionen enthalten vorzugsweise 1 bis 90, insbesondere 10 bis 80 Gew.-% der Copolymerisate. Geeignete Lösungs- oder Dispersionsmittel sind aliphatische und/oder aromatische Kohlenwasserstoffe oder Kohlenwasserstoffgemische, z.B. Benzinfraktionen, Kerosin, Decan, Pentadecan, Toluol, Xylol, Ethylbenzol oder kommerzielle Lösungsmittelgemische wie Solvent Naphtha, ""Shellsol AB, "Solvesso 150, "Solvesso 200, "Exxsol, "ISOPAR- und "Shellsol D-Typen. Die erfindungsgemäßen Brennstofföle enthalten vorzugsweise 0,001 bis 2, insbesondere 0,005 bis 0,5 Gew.-% Copolymerisat, bezogen auf das Destillat.

Die erfindungsgemäßen Brennstofföle können weitere öllösliche Co-Additive enthalten, die bereits für sich allein die Kaftfließeigenschaften von Rohölen, Schmierölen oder Brennölen verbessem. Beispiele solcher Co-Additive sind Vinylacetat enthaltende Copolymerisate oder Terpolymerisate des Ethylens, polare Verbindungen, die eine Paraffindispergierung bewirken (Paraffindispergatoren), sowie Kammpolymere.

Als Paraffindispergatoren haben sich öllösliche polare Verbindungen mit ionischen oder polaren Gruppen, z.B. Aminsalze und/oder Amide bewährt, die durch Reaktion aliphatischer oder aromatischer Amine, vorzugsweise langkettiger aliphatischer Amine, mit aliphatischen oder aromatischen Mono-, Di-, Tri- oder Tetracarbonsäuren oder deren Anhydriden erhalten werden (vgl. US-4 211 534). Andere Paraffindispergatoren sind Copolymere des Maleinsäureanhydrids und α,β-ungesättigten Verbindungen, die gegebenenfalls mit primären Monoalkylaminen und/oder aliphatischen Alkoholen umgesetzt werden können (vgl. EP-A-0 154 177), die Umsetzungsprodukte von Alkenylspirobislactonen mit Aminen (vgl. EP-A-0 413 279) und nach EP-A-0 606 055, Umsetzungsprodukte von Terpolymerisaten auf Basis α,β-ungesättigter Dicarbonsäureanhydride, α,β-ungesättigter Verbindungen und Polyoxyalkenylether niederer ungesättigter Alkohole.

Kammpolymere sind Polymere, bei denen Kohlenwasserstoffreste mit mindestens 8, insbesondere mindestens 10 Kohlenstoffatomen an einem Polymemickgrat gebunden sind. Vorzugsweise handelt es sich um Homopolymeren, deren Alkylseitenketten mindestens 8 und insbesondere mindestens 10 Kohlenstoffatome enthalten. Bei Copolymeren weisen mindestens 20 %, bevorzugt mindestens 30 % der Monomeren Seitenketten auf (vgl. Comb-like Polymers - Structure and Properties; N.A. Platé and V.P. Shibaev, J. Polym. Sci. Macromolecular Revs. 1974, 8, 117 ff). Beispiele für geeignete Kammpolymere sind z.B. Fumarat/Vinylacetat-Copolymere (vgl. EP-A-0 153 176), Copolymere aus einem C₆-C₂₄-α-Olefin und einem N-C₆- bis C₂₂-Alkylmaleinsäureimid (vgl. EP-A-0 320 766), femer veresterte Olefin/Maleinsäureanhydrid-Copolymere, Polymere und Copolymere von α-Olefinen und veresterte Copolymere von Styrol und Maleinsäureanhydrid.

Die neuen Brennstofföle können andere Zusatzstoffe enthalten, beispielsweise Entwachsungshilfsmittel, Korrosionsinhibitoren, Antioxidantien, Lubricity-Additive oder Schlamminhibitoren.

### Beispiele

Es wurden folgende Additive A1 bis A5 hergestellt:
A1: Mit Cocosfettalkylamin imidiertes Ethylen-MSA-Copolymer mit 30 Gew.-% (8 mol-%) MSA.
A2: Ethylen-VeoVa-Copolymer mit 7 mol-% VeoVa 10 und einer V₁₄₀ von 200 mPas.
A3: Ethylen-VeoVa-Copolymer mit 14 mol-% VeoVa 10 und einer V₁₄₀ von 270 mPas.
A4: Ethylen-VeoVa-Copolymer mit 7 mol-% VeoVa 11 und einer V₁₄₀ von 84 mPas.
A5: Copolymerisat aus Ethylen und 8 mol-% Stearylacrylat mit einer V₁₄₀ = 65 mPas.

- MSA =: Maleinsäureanhydrid
- VeoVa 10/11 =: Neodecan-/Neoundecansäurevinylester
- V₁₄₀ =: gemäß ISO 3219 mit Platte-Kegel-Meßsystem bei 140°C bestimmte Schmelzviskosität des Copolymers

### Wirksamkeit der Additive

Tabelle 3 gibt die Wirksamkeit der Additive als Fließverbesserer für Mineralöldestillate an Hand des CFPP-Tests (Cold Filter Plugging Test nach EN 116) in verschiedenen Destillaten skandinavischer Raffinerien wieder. Die Additive werden als 50 %ige Lösungen in Solvent Naphtha eingesetzt. Als Vergleich werden die Wirksamkeit eines handelsüblichen Ethylen-Vinylacetat-Copolymers (EVA-Copolymer) mit 13,3 mol-% Vinylacetat und einer Schmelzviskosität V₁₄₀ von 125 mPas (V1) und eines handelsüblichen Eihylen-Vinylacetat-Neodecansäurevinylester-Terpolymers mit 16 mol-% Vinylacetat, 1,2 mol-% Neodecansäurevinylester und einer Schmelzviskosität V₁₄₀ von 140 mPas (V2) wiedergegeben.

**Tabelle 2:**

| Charakterisierung der Testöle: | | | | |
|---|---|---|---|---|
| | Testöl 1 | Testöl 4 | Testöl 5 | Testöl 6 |
| Siedebeginn | 195°C | 190°C | 192°C | 183°C |
| 20 % | 226°C | 219°C | 218°C | 226°C |
| 90 % | 280°C | 291°C | 288°C | 330°C |
| 95 % | 300°C | 311°C | 306°C | 347°C |
| Cloud Point | -30°C | -24°C | -27°C | -9°C |
| CFPP | -31°C | -29°C | -34°C | -12°C |
| Pour Point | -30°C | -27°C | -27°C | -21°C |
| CFPP-PP | -1°C | -2°C | -7°C | 9°C |
| Dichte (15°C) | 0,821 | 0,817 | 0,819 | 0,835 |

Der CFPP wird nach EN116 bestimmt, der PP nach ISO 3016 mit einem automatischen Gerät (Herzog MC 852).

### Liste der verwendeten Handelsbezeichnungen

| | |
|---|---|
| Solvent Naphtha ®Shellsol AB ®Solvesso 150 | aromatische Lösemittelgemische mit Siedebereich 180 bis 210°C |
| | |
| ®Solvesso 200 | aromatisches Lösemittelgemisch mit Siedebereich 230 bis 287°C |
| | |
| ®Exxsol | dearomatisierte Lösemittel in verschiedenen Siedebereichen, beispielsweise "Exxsol D60:187 bis 215°C |
| | |
| ®ISOPAR (Exxon) | isoparaffinische Lösemittelgemische in verschiedenen Siedebereichen, beispielsweise "ISOPAR L: 190 bis 210°C |
| | |
| ®Shellsol D | hauptsächlich aliphatische Lösemittelgemische in verschiedenen Siedebereichen |

## Patentansprüche

1. Verwendung eines oder mehrerer Copolymere, enthaltend 85 bis 97 mol-% bivalente Struktureinheiten der Formel
B1)
-CH₂-CH₂- (1)
und 3 bis 15 mol-% einer oder mehrerer der bivalenten Struktureinheiten B2)
B2)
-CH₂-CR¹R²- (2)
worin R¹ Wasserstoff oder Methyl und R² COOR³, OR³ oder OCOR³ bedeuten, wobei R³ für einen Alkylrest mit mindestens 8 und höchstens 24 Kohlenstoffatomen steht, und die bis zu 3 mol-% vom Vinylacetat abgeleitete Struktureinheiten oder bis zu 5 mol-% von weiteren Comonomeren abgeleitete Struktureinheiten enthalten können, zur Verbesserung der Kaltfließeigenschaften von Mineralölen mit einem Schwefelgehalt von weniger als 100 ppm, einem Cloud Point von weniger als -8°C, einem Siedebereich (90 - 20 %) von weniger als 120°C und einer Differenz zwischen cold filter plugging point (CFPP) und pour point (PP) von weniger 10°C.

2. Verwendung nach Anspruch 1, **dadurch gekennzeichnet, dass** R¹ Wasserstoff bedeutet.

3. Verwendung nach Anspruch 1 und/oder 2, **dadurch gekennzeichnet, dass** R³ einen Neoalkylrest mit 7 bis 11 Kohlenstoffatomen bedeutet.

4. Verwendung nach Anspruch 1 und/oder 2, **dadurch gekennzeichnet, dass** R³ C₈-C₁₈-Alkyl oder einen Neoalkylrest mit 8, 9 oder 10 Kohlenstoffatomen bedeutet.

5. Verwendung nach einem oder mehreren der Ansprüche 1 bis 4, **dadurch gekennzeichnet, dass** die unter B) genannten Copolymere Schmelzviskositäten bei 140°C von 20 bis 10.000 mPas, insbesondere von 30 bis 5000 mPas, speziell von 50 bis 2000 mPas aufweisen.

6. Verwendung nach einem oder mehreren der Ansprüche 1 bis 5, **dadurch gekennzeichnet, dass** die unter B) genannten Copolymere Vinylester, Vinylether, Acrylsäurealkylester, Methacrylsäurealkylester oder höhere Olefine mit mindestens 5 Kohlenstoffatomen, bevorzugt Hexen, 4-Methylpenten, Octen oder Diisobutylen, enthalten.

7. Verwendung nach einem oder mehreren der Ansprüche 1 bis 6, **dadurch gekennzeichnet, dass** die Mineralöle Cloud Points unterhalb -15°C aufweisen.

8. Verwendung nach einem oder mehreren der Ansprüche 1 bis 7, **dadurch gekennzeichnet, dass** die Mineralöle Siedebereiche (90-20 %) von weniger als 100°C, insbesondere weniger als 80°C aufweisen.

9. Verwendung nach einem oder mehreren der Ansprüche 1 bis 8, **dadurch gekennzeichnet, dass** die Mineralöle einen 95 %-Destillationspunkt von weniger als 360°C aufweisen.

10. Verwendung nach einem oder mehreren der Ansprüche 1 bis 9, **dadurch gekennzeichnet, dass** die unter B) genannten Copolymere 4 bis 10 mol-% Comonomere B2) enthalten.

11. Verwendung nach einem oder mehreren der Ansprüche 1 bis 10, **dadurch gekennzeichnet, dass** als Co-Additive polare Verbindungen, die eine Paraffindispergierung bewirken (Paraffindispergatoren), Kammpolymere, Entwachsungshilfsmittel, Korrosionsinhibitoren, Antioxidantien, Lubricity-Additive oder Schlamminhibitoren verwandt werden.

## Claims

1. The use of one or more copolymers containing from 85 to 97 mol% of bivalent structural units of the formula
B1)
-CH₂-CH₂- (1)
and from 3 to 15 mol% of one or more of the bivalent structural units B2)
B2)
-CH₂-CR¹R²- (2)
in which R¹ is hydrogen or methyl and R² is COOR³, OR³ or OCOR³, R³ being an alkyl radical having at least 8 and at most 24 carbon atoms, and which may contain up to 3 mol% of structural units derived from vinyl acetate or up to 5 mol% of structural units derived from further comonomers, for improving the cold flow properties of mineral oils having a sulphur content of less than 100 ppm, a cloud point of less than -8°C, a boiling range (90-20%) of less than 120°C and a difference between cold filter plugging point (CFPP) and pour point (PP) of less than 10°C.

2. The use as claimed in claim 1, wherein R¹ is hydrogen.

3. The use as claimed in claim 1 and/or 2, wherein R³ is a neoalkyl radical having 7 to 11 carbon atoms.

4. The use as claimed in claim 1 and/or 2, wherein R³ is C₈-C₁₈-alkyl or a neoalkyl radical having 8, 9 or 10 carbon atoms.

5. The use as claimed in one or more of claims 1 to 4, wherein the copolymers stated under B) have melt viscosities at 140°C of from 20 to 10,000 mPas, in particular from 30 to 5000 mPas, especially from 50 to 2000 mPas.

6. The use as claimed in one or more of claims 1 to 5, wherein the copolymers stated under B) contain vinyl esters, vinyl ethers, alkyl acrylates, alkyl methacrylates or higher olefins having at least 5 carbon atoms, preferably hexene, 4-methylpentene, octene or diisobutylene.

7. The use as claimed in one or more of claims 1 to 6, wherein the mineral oils have cloud points below -15°C.

8. The use as claimed in one or more of claims 1 to 7, wherein the mineral oils have boiling ranges (90-20%) of less than 100°C, in particular less than 80°C.

9. The use as claimed in one or more of claims 1 to 8, wherein the mineral oils have a 95% distillation point of less than 360°C.

10. The use as claimed in one or more of claims 1 to 9, wherein the copolymers stated under B) contain from 4 to 10 mol% of comonomers B2).

11. The use as claimed in one or more of claims 1 to 10, wherein the coadditives used are polar compounds which disperse paraffin (paraffin dispersants), comblike polymers, dewaxing assistants, corrosion inhibitors, antioxidants, lubricity additives or sludge inhibitors.

## Revendications

1. Utilisation d'un ou plusieurs copolymères renfermant de 85 à 97 % molaires d'unités de structure bivalentes de formule
B1)
-CH₂-CH₂- (1)
et de 3 à 15 % molaires d'une ou plusieurs unités de structure bivalentes B2)
B2)
-CH₂-CR¹R²- (2)
où R¹ représente un atome d'hydrogène ou un groupe méthyle et R² représente un groupe COOR³, OR³ ou OCOR³, R³ étant un reste alkyle présentant au moins 8 et au maximum 24 atomes de carbone et qui peuvent renfermer jusqu'à 3 % molaires d'unités de structure dérivant de l'acétate de vinyle ou jusqu'à 5 % molaires d'unités de structure dérivant d'autres comonomères, pour améliorer les propriétés d'écoulement à froid des huiles minérales ayant une teneur en soufre inférieure à 100 ppm, un point de trouble inférieur à -8°C, une plage d'ébullition (90-20 %) inférieure à 120°C et une différence entre la température limite de filtrabilité (TLF) et le point d'écoulement (PE) inférieure à 10°C.

2. Utilisation selon la revendication 1, **caractérisée en ce que** R¹ représente un atome d'hydrogène.

3. Utilisation selon la revendication 1 et/ou 2, **caractérisée en ce que** R³ représente un reste néoalkyle présentant 7 à 11 atomes de carbone.

4. Utilisation selon la revendication 1 et/ou 2, **caractérisée en ce que** R³ représente un reste alkyle en C₈-C₁₈ ou un reste néoalkyle présentant 8, 9 ou 10 atomes de carbone.

5. Utilisation selon une ou plusieurs des revendications 1 à 4, **caractérisée en ce que** les viscosités de fusion des copolymères cités au point B) à 140°C sont de 20 à 10.000 MPas, en particulier de 30 à 5000 mPas, en particulier de 50 à 2000 mPas.

6. Utilisation selon une ou plusieurs des revendications 1 à 5, **caractérisée en ce que** les copolymères cités au point B) renferment des esters vinyliques, des éthers vinyliques, des esters alkyliques de l'acide acrylique, des esters alkyliques de l'acide méthacrylique ou des oléfines supérieures présentant au moins 5 atomes de carbone, dxe préférence l'hexène, le 4-méthylpentène, l'octène ou le diisobutylène.

7. Utilisation selon une ou plusieurs revendications 1 à 6, **caractérisée en ce que** les huiles minérales présentent des points de trouble inférieurs à - 15°C.

8. Utilisation selon une ou plusieurs revendications 1 à 7, **caractérisée en ce que** les huiles minérales présentent des plages d'ébullition (90-20 %) inférieures à 100°C, en particulier inférieures à 80°C.

9. Utilisation selon une ou plusieurs revendications 1 à 8, **caractérisée en ce que** les huiles minérales présentent un point de distillation de 95 % inférieur à 360°C.

10. Utilisation selon une ou plusieurs revendications 1 à 9, **caractérisée en ce que** les copolymères cités au point B) renferment de 4 à 10 % molaires de monomères B2).

11. Utilisation selon une ou plusieurs revendications 1 à 10, **caractérisée en ce qu'**on utilise en tant que co-additifs des composés polaires, qui provoquent une dispersion de paraffines (dispersants de paraffines), des polymères en peigne, des agents de déparaffinage, des inhibiteurs de corrosion, des antioxydants, des additifs de lubrification ou des inhibiteurs de boues.
